# EUROPÄISCHE PATENTSCHRIFT

(11) **EP 1 074 636 B1**
(45) Veröffentlichungstag und Bekanntmachung des Hinweises auf die Patenterteilung: **23.03.2005**
(21) Anmeldenummer: 00116579.4
(22) Anmeldetag: 01.08.2000
(51) Int. Cl.: C22C 21/00

(54) **Verwendung von Blech aus einer Aluminiumlegierung für das Abschirmen von Wärme**
Use of aluminum alloy sheet for heat shielding
Utilisation d'un tôle d'aluminium comme un écran thermique

(30) Priorität: 05.08.1999 DE 19936234; 09.10.1999 DE 19948820
(43) Veröffentlichungstag der Anmeldung: 07.02.2001
(73) Patentinhaber: Hydro Aluminium Deutschland GmbH, 51149 Köln (DE)
(72) Erfinder: Czarnowski von, Peter, Dr., 47906 Kempen (DE); Dumont, Christian, Dr., 53332 Bornheim (DE); Uffelmann, Dirk, Dr., 41517 Grevenbroich (DE)
(74) Vertreter: Schüll, Gottfried Dipl.-Phys.

(56) Entgegenhaltungen:
- EP-A- 0 486 427
- DD-A- 224 874
- US-A- 4 483 719
- US-A- 5 380 379
- P.SPIEKERMANN: "Legierungen - ein besonderes patentrechtliches Problem?" MITTEILUNG DER DEUTSCHEN PATENTANWÄLTE, 1993, Seiten 178-190, XP002152326 DE
- W.HUFNAGEL: "Aluminium-Taschenbuch" 1980 , ALUMINIUM VERLAG , DUSSELDORF XP002152327 * Seite 1018 *

## Beschreibung

Die Erfindung betrifft die Verwendung von Blech aus einer Aluminiumlegierung mit einem Legierungsanteil von Aluminium größer als 97% für das Abschirmen von Wärme in Kraftfahrzeugen.

Aufgrund der für eine Wärmeabschirmung besonders vorteilhaften physikalischen Eigenschaften von Aluminium - hoher Reflektionsgrad im Infrarot-Bereich und sehr gute Wärmeleitfähigkeit - haben sich Aluminiumlegierungen als Werkstoff zur Herstellung von Wärmeabschirmblechen als Standardlösung durchgesetzt. Um die genannten physikalischen Eigenschaften des Aluminium umfangreich zu nutzen und den hohen Anforderungen an die Umformbarkeit des Werkstoffes bei der Herstellung von Wärmeabschirmblechen gerecht zu werden, werden zur Zeit etwa 80% der Wärmeabschirmbleche in Al 99,5 (AA1050) gefertigt. Eine hinreichend gute Umformbarkeit dieses Werkstoffs durch Tiefziehen ist gewährleistet, da die Dehnung (A5) von Al 99,5 bei etwa 45% liegt.

Nach DIN weist Al 99,5 neben Aluminium folgende Legierungsanteile in den angegebenen Grenzen auf:

| Legierungskomponente | Wert-bis |
|---|---|
| Silizium | 0,25% |
| Kupfer | 0,05% |
| Magnesium | 0,05% |
| Zink | 0,07% |
| Mangan | 0,05% |
| Titan | 0,05% |
| Sonstige | 0,03% |

Die Verwendung von Al 99,5 ist zwar unter den Gesichtspunkten hohe Wärmeabschirmung und hohe Umformbarkeit vorteilhaft, gleichzeitig jedoch unter verschiedenen anderen Aspekten problematisch. Zum einen weist Al 99,5 eine geringe Festigkeit auf. Beim Einsatz von Wärmeabschirmblechen im Kraftfahrzeugbau werden jedoch erhebliche Anforderungen an die Festigkeit gestellt, die sich beispielsweise aus den Einwirkungen des Fahrtwindes oder von Spritzwasser bei hohen Geschwindigkeiten sowie der Einwirkung von Steinschlag ergeben. Die geringe Festigkeit von Al 99,5 führt dazu, daß zur Gewährleistung der erforderlichen Festigkeit Blechformteile mit größerer Dicke eingesetzt werden müssen, was einerseits die Kosten erhöht und andererseits das Gewicht des Wärmeabschirmbleches vergrößert. Die geringe thermische Stabilität von Al 99,5 - Kriechen setzt bereits bei Temperaturen von über 150 °C ein - führt zu einer im Einsatz geringen Formstabilität, die jedoch zur Einhaltung der Abstände des Wärmeabschirmbleches gegenüber beispielsweise einem Katalysator und einem Fahrzeugunterboden zur Gewährleistung der erwünschten Wärmeabschirmung notwendig ist. Al 99,5 weist aufgrund der hohen Dehnungswerte, wie bereits erwähnt eine gute Tiefziehbarkeit auf. Die Dehngrenze ist mit etwa 30 N/mm² jedoch gering. Die geringe Dehngrenze von Al 99,5 begrenzt die Möglichkeiten während des Umformprozesses bei der Herstellung von Wärmeabschirmblechen.

Ein weiteres Problem insbesondere im Dauereinsatz von Wärmeabschirmblechen besteht darin, daß Al 99,5 eine hohe Neigung zur Grobkornbildung insbesondere nach geringen Kaltumformungen aufweist. Diese Grobkornbildung, insbesondere bei der zwangsläufigen thermischen Belastung von Wärmeabschirmblechen, führt dazu, daß speziell in Radien die Gefahr einer Rißentstehung beispielsweise in Befestigungspunkten des Wärmeabschirmbleches besteht.

Auch sind die dynamischen Lastaufnahmen von aus Al 99,5 gefertigten Wärmeabschirmblechen aufgrund der starken Grobkornbildung unzureichend. Die aus strukturellen Gründen an sich erwünschte Verwendung von Noppenblechen ist in Verbindung mit dem Einsatz von Al 99,5 problematisch, da eine Formstabilität nicht gewährleistet werden kann. Diese Formstabilität wird dadurch beeinträchtigt, daß bei Noppenblechen an den umgeformten Noppenbereichen mit einer verstärkten Grobkornbildung nach einer Wärmebelastung gerechnet werden muß.

Ausgehend von dem zuvor beschriebenen Stand der Technik liegt der Erfindung die Aufgabe zugrunde, eine Aluminiumlegierung für das Abschirmen von Wärme in Kraftfahrzeugen zur Verfügung zu stellen, die gegenüber Al 99,5 eine weiter verbesserte Umformbarkeit, eine verbesserte Festigkeit, eine höhere thermische Stabilität und eine geringere Neigung zur Grobkornbildung aufweist.

Erfindungsgemäß ist die zuvor hergeleitete und aufgezeigte Aufgabe dadurch gelöst, daß Blech aus einer Aluminiumlegierung mit einem Legierungsanteil von Aluminium größer als 97% für das Abschirmen von Wärme in Kraftfahrzeugen verwendet wird, wobei Eisen und gegebenenfalls Mangan die einzigen Hauptlegierungskomponenten bilden und deren Legierungsanteil die Summe der Legierungsanteile der Restlegierungskomponenten um mindestens den Faktor 5 übersteigt. Durch die erfindungsgemäße Übergewichtung von Eisen und gegebenenfalls Mangan, somit von höchstens zwei für Al 99,5 nach DIN zulässigen Hauptlegierungskomponenten gegenüber den nach DIN für Al 99,5 zulässigen Restlegierungskomponenten ist gewährleistet, daß die erfindungsgemäß verwendete Aluminiumlegierung ein deutlich homogeneres Gefüge aufweist, wodurch die Festigkeit und die Streckziehbarkeit verbessert ist und gleichzeitig die Neigung zur Grobkornbildung reduziert ist. Gleichzeitig bleibt die Dehnbarkeit zumindest auf gleichem Niveau. Gemäß einer ersten Ausgestaltung der erfindungsgemäßen verwendeten Aluminium-Legierung wird eine Verdoppelung der Streckgrenze bei gleichzeitiger Erhöhung der Festigkeit um bis zu 50% dadurch gewährleistet, daß die Summe der Legierungsanteile der Hautplegierungskomponenten die Summe der Legierungsanteile der Restlegierungskomponenten um mindestens den Faktor 10 übersteigt.

Eine erfindungsgemäß zu verwendende Aluminiumlegierung mit besonders hoher Streckgrenze und guter Festigkeit bei gegenüber Al 99,5 gleichbleibender Dehnung ist dadurch gewährleistet, daß Eisen und Mangan die Hautplegierungskomponenten bilden.

Eine Optimierung der Streckgrenze und der Festigkeit ist bei einer erfindungsgemäß verwendeten Aluminiumlegierung dadurch gewährleistet, daß der Legierungsanteil von Mangan zwischen 0,35% und 0,45% liegt.

Eine erfindungsgemäß verwendete Aluminiumlegierung bei der Eisen die einzige Hauptlegierungskomponente bildet, weist eine gegenüber Al 99,5 verbesserte Streckgrenze und Festigkeit bei gleichzeitig verbesserter Dehnbarkeit auf.

Die Eigenschaften einer erfindungsgemäß verwendeten Aluminiumlegierung werden sowohl für den Fall, daß Eisen und Mangan die Hauptlegierungskomponenten bilden als auch für den Fall, daß Eisen die einzige Hauptlegierungskomponente bildet, dadurch gewährleistet, daß der Legierungsanteil von Eisen zwischen 1,25% und 1,35% liegt.

Um die für Wärmeabschirmbleche vorteilhaften physikalischen Eigenschaften des Aluminiums möglichst umfangreich zu nutzen, ist es vorteilhaft, daß bei einer erfindungsgemäß verwendeten Aluminiumlegierung der Legierungsanteil von Aluminium mindestens 98% beträgt.

Dadurch, daß der Legierungsanteil von Silizium 0,2% nicht übersteigt, ist gewährleistet, daß die erwünschte Erhöhung der Streckgrenze und der Festigkeit bei zumindest gleichbleibender Dehnbarkeit und reduzierter Grobkornbildung erreicht wird. Aus denselben Gründen ist es vorteilhaft, wenn der Legierungsanteil von Magnesium 0,003% und/oder der Legierungsanteil von Zink 0,03 nicht übersteigt.

Die nach DIN für Al 99,5 ebenfalls zulässigen Legierungsanteile Chrom und Titan beeinträchtigen die erwünschten Eigenschaften der erfindungsgemäß verwendeten Aluminiumlegierung auch oberhalb der nach DIN vorgegebenen Legierungsanteile zunächst nicht. Zur Gewährleistung der erwünschten Eigenschaften der erfindungsgemäß verwendeten Aluminiumlegierung ist es jedoch vorteilhaft, wenn der Legierungsanteil von Titan 0,03% und/oder der Legierungsanteil von Chrom 0,02% nicht übersteigt.

Die Legierungsanteile der weiteren nach DIN zulässigen Legierungskomponenten Kupfer, Natrium und Kalzium beeinträchtigen in den nach DIN zulässigen Legierungsanteilen die erfindungsgemäß gewährleisteten Eigenschaften nur geringfügig.

Es gibt nun eine Vielzahl von Möglichkeiten, die erfindungsgemäß verwendete Aluminiumlegierung zur Herstellung von Wärmeabschirmblechen auszugestalten und weiterzubilden. Hierzu wird beispielsweise einerseits verwiesen auf die dem Patentanspruch 1 nachgeordneten Patentansprüche andererseits auf die folgende Beschreibung von vorteilhaften Legierungszusammensetzungen:

Eine etwa auf 100 N/mm² verbesserte Dehngrenze ist mit einer Aluminiumlegierung mit Anteilen von den auch nach DIN für Al 99,5 zugelassenen Legierungskomponenten innerhalb der folgenden Grenzen gewährleistet:

**Tabelle 1**

| Legierungskomponente | Wert-von | Wert-bis |
|---|---|---|
| Silizium | 0,05% | 0,1% |
| Kupfer | 0,0% | 0,05% |
| Magnesium | 0,0% | 0,003% |
| Zink | 0,0% | 0,03% |
| Bor | 0,0% | 0,002% |
| Natrium | 0,0% | 0,001% |
| Lithium | 0,0% | 0,0002% |
| Eisen | 1,25% | 1,35% |
| Mangan | 0,35% | 0,45% |
| Chrom | 0,0% | 0,02% |
| Titan | 0,0% | 0,03% |
| Beryllium | 0,0% | 0,0% |
| Kalzium | 0,0% | 0,001% |

Innerhalb der vorgegebenen Grenzen können die Legierungsanteile zur Einstellung verschiedener Eigenschaften der Aluminiumlegierung gezielt variiert werden.

Im folgenden werden nun die Legierungsanteile für ein erstes Ausführungsbeispiel einer erfindungsgemäß verwendeten Aluminiumlegierung angegeben, die eine Dehngrenze von etwa 110 N/mm², eine Bruchfestigkeit von 124 N/mm² und eine Dehnung von etwa 45% aufweist. Die Legierungsanteile für eine derartige Aluminiumlegierung lauten wie folgt:

**Tabelle 2**

| Legierungsanteil | Legierungs komponente |
|---|---|
| Silizium | 0,063% |
| Kupfer | 0,005% |
| Magnesium | 0,0016% |
| Zink | 0,0036% |
| Bor | 0,001% |
| Natrium | <0,001% |
| Eisen | 1,34% |
| Mangan | 0,37% |
| Chrom | 0,0014% |
| Titan | 0,019% |

Im folgenden werden nun die Legierungsanteile für ein zweites Ausführungsbeispiel einer erfindungsgemäß verwendeten Aluminiumlegierung angegeben, die eine Streckgrenze von etwa 66 N/mm², eine Festigkeit von etwa 108 N/mm² und eine Dehnbarkeit von etwa 52% aufweist. Die Legierunsganteile für eine derartige Aluminiumlegierung lauten wie folgt:

**Tabelle 3**

| Legierungsanteil | Legierungskomponente |
|---|---|
| Silizium | 0,08% |
| Kupfer | 0,004% |
| Magnesium | 0,0021% |
| Zink | 0,0044% |
| Bor | 0,001% |
| Natrium | <0,001% |
| Eisen | 1,3% |
| Mangan | 0,014% |
| Chrom | 0,0012% |
| Titan | 0,02% |

## Patentansprüche

1. Verwendung von Blech aus einer Aluminiumlegierung mit einem Legierungsanteil von Aluminium größer als 97% für das Abschirmen von Wärme in Kraftfahrzeugen, wobei Eisen und gegebenenfalls Mangan die einzigen Hauptlegierungskomponenten bilden und deren Legierungsanteil die Summe der Legierungsanteile der Restlegierungskomponenten um mindestens den Faktor 5 übersteigt.

2. Verwendung von Blechen aus einer Aluminiumlegierung nach Anspruch 1,
**dadurch gekennzeichnet, daß** die Summe der Legierungsanteile der Hauptlegierungskomponenten die Summe der Legierungsanteile der Restlegierungskomponenten um mindestens den Faktor 10 übersteigt.

3. Verwendung nach Anspruch 1 oder 2,
**dadurch gekennzeichnet, daß** Eisen und Mangan die Hauptlegierungskomponenten bilden.

4. Verwendung nach Anspruch 3,
**dadurch gekennzeichnet, daß** der Legierungsanteil von Mangan zwischen 0,35% und 0,45% liegt.

5. Verwendung nach Anspruch 1 oder 2,
**dadurch gekennzeichnet, daß** Eisen die einzige Hauptlegierungskomponente bildet.

6. Verwendung nach einem der Ansprüche 3 bis 5,
**dadurch gekennzeichnet, daß** der Legierungsanteil von Eisen zwischen 1,25% und 1,35% liegt.

7. Verwendung nach einem der Ansprüche 1 bis 6,
**dadurch gekennzeichnet, daß** der Legierungsanteil von Aluminium mindestens 98% beträgt.

8. Verwendung nach einem der Ansprüche 1 bis 7,
**dadurch gekennzeichnet, daß** der Legierungsanteil von Silizium 0,2% nicht übersteigt.

9. Verwendung nach einem der Ansprüche 1 bis 8,
**dadurch gekennzeichnet, daß** der Legierungsanteil von Magnesium 0,003% nicht übersteigt.

10. Verwendung nach einem der Ansprüche 1 bis 9, **dadurch gekennzeichnet, daß** der Legierungsanteil von Zink 0,03% nicht übersteigt.

11. Verwendung nach einem der Ansprüche 1 bis 10,
**dadurch gekennzeichnet, daß** der Legierungsanteil von Titan 0,03% nicht übersteigt.

12. Verwendung nach einem der Ansprüche 1 bis 11,
**dadurch gekennzeichnet, daß** der Legierungsanteil von Chrom 0,02% nicht übersteigt.

## Claims

1. Use of sheet metal made of aluminium alloy having an aluminium alloy fraction higher than 97 % for the shielding of heat in motor vehicles, wherein iron and possibly manganese form the only main alloying components and their alloy fraction exceeds the sum of the alloy fractions of the remaining alloying components by at least the factor 5.

2. The use of sheet metal made of aluminium alloy according to claim 1, **characterised in that** the sum of the alloy fractions of the main alloying components exceeds the sum of the alloy fractions of the remaining alloying components by at least the factor 10.

3. The use according to claim 1 or 2, **characterised in that** iron and manganese form the main alloying components.

4. The use according to claim 3, **characterised in that** the alloy fraction of manganese is between 0.35 % and 0.45 %.

5. The use according to claim 1 or 2, **characterised in that** iron forms the only main alloying component.

6. The use according to any one of claims 3 to 5, **characterised in that** the alloy fraction of iron is between 1.25 % and 1.35 %.

7. The use according to any one of claims 1 to 6, **characterised in that** the alloy fraction of aluminium is at least 98 %.

8. The use according to any one of claims 1 to 7, **characterised in that** the alloy fraction of silicon does not exceed 0.2 %.

9. The use according to any one of claims 1 to 8, **characterised in that** the alloy fraction of magnesium does not exceed 0.003 %.

10. The use according to any one of claims 1 to 9, **characterised in that** the alloy fraction of zinc does not exceed 0.03 %.

11. The use according to any one of claims 1 to 10, **characterised in that** the alloy fraction of titanium does not exceed 0.03 %.

12. The use according to any one of claims 1 to 12, **characterised in that** the alloy fraction of chromium does not exceed 0.02 %.

## Revendications

1. Utilisation de tôles en alliage d'aluminium dont le pourcentage d'aluminium est supérieur à 97 %, et qui sont destinées à la protection contre la chaleur dans des véhicules automobiles, le fer et éventuellement le manganèse représentant les seuls principaux composants de l'alliage, et leur pourcentage dans l'alliage étant supérieur d'au moins un facteur 5 à la somme des pourcentages des autres composants de l'alliage.

2. Utilisation de tôles en alliage d'aluminium selon la revendication 1, **caractérisée en ce que** la somme des pourcentages des principaux composants de l'alliage est supérieure d'au moins un facteur 10 à la somme des pourcentages des autres composants de l'alliage.

3. Utilisation selon la revendication 1 ou 2, **caractérisée en ce que** le fer et le manganèse représentent les principaux composants de l'alliage.

4. Utilisation selon la revendication 3, **caractérisée en ce que** le pourcentage de manganèse dans l'alliage est compris entre 0,35 % et 0,45 %.

5. Utilisation selon la revendication 1 ou 2, **caractérisée en ce que** le fer représente l'unique composant principal de l'alliage.

6. Utilisation selon l'une des revendications 3 à 5, **caractérisée en ce que** le pourcentage de fer dans l'alliage est compris entre 1,25 % et 1,35 %.

7. Utilisation selon l'une des revendications 1 à 6, **caractérisée en ce que** le pourcentage d'aluminium dans l'alliage est d'au moins 98 %.

8. Utilisation selon l'une des revendications 1 à 7, **caractérisée en ce que** le pourcentage de silicium dans l'alliage n'est pas supérieur à 0,2 %.

9. Utilisation selon l'une des revendications 1 à 8, **caractérisée en ce que** le pourcentage de magnésium dans l'alliage n'est pas supérieur à 0,003 %.

10. Utilisation selon l'une des revendications 1 à 9, **caractérisée en ce que** le pourcentage de zinc dans l'alliage n'est pas supérieur à 0,03 %.

11. Utilisation selon l'une des revendications 1 à 10, **caractérisée en ce que** le pourcentage de titane dans l'alliage n'est pas supérieur à 0,03 %.

12. Utilisation selon l'une des revendications 1 à 11, **caractérisée en ce que** le pourcentage de chrome dans l'alliage n'est pas supérieur à 0,02 %.
